# EUROPÄISCHE PATENTSCHRIFT

(11) **EP 0 356 718 B1**
(45) Veröffentlichungstag und Bekanntmachung des Hinweises auf die Patenterteilung: **19.01.1994**
(21) Anmeldenummer: 89113968.5
(22) Anmeldetag: 28.07.1989
(51) Int. Cl.: B22F 3/20, C22C 1/10

(54) **Verfahren zur Formgebung und Verbesserung der mechanischen Eigenschaften von pulvermetallurgisch hergestellten Rohlingen aus einer Legierung mit erhöhter Warmfestigkeit durch Strangpressen**
Method for shaping by extrusion and modifying the mechanical properties of semi-finished products made from metallic-powder alloys having an increased heat resistance
Procédé pour former par extrusion et modification des propriétés mécaniques des produits semi finis en alliages à partir de poudres métalliques qui ont une résistance augmentée à la chaleur

(30) Priorität: 02.08.1988 CH 2895/88
(43) Veröffentlichungstag der Anmeldung: 07.03.1990
(73) Patentinhaber: ASEA BROWN BOVERI AG, 5400 Baden (CH)
(72) Erfinder: Couper, Malcolm, Dr., CH-5301 Station-Siggenthal (CH); Fried, Reinhard, CH-5415 Nussbaumen (CH)

(56) Entgegenhaltungen:
- US-A- 3 955 933
- US-A- 4 150 196
- METALL, Band 41, Nr. 6, Juni 1987, Seiten 600-605, Berlin, DE; I.G. PALMER et al.: "Production and properties of thermally stable Al-Cr-Zr alloys"
- MATERIALS SCIENCE AND TECHNOLOGY, Band 2, Januari 1986, Seiten 69-78, The Institute of Metals, London, GB; T. SHEPPARD et al.: "Effect of preheat time-temperature cycles on development of microstructure and properties of extrusions prepared from Al-Fe-Mn rapidly solidified powders"
- JOURNAL OF METALS, Band 32, Nr. 8, August 1985, Seiten 27-33; Y.-W. KIM et al.: "Surface oxides in P/M aluminum alloys"
- REVIEWS ON POWDER METALLURGY AND PHYSICAL CERAMICS, Band 2, Nr. 4, 1985, Seiten 269-311, Freund Publishing House Ltd., London, GB; J. DUSZCZYK et al.: "The extrusion of aluminium and its alloys from powders"

## Beschreibung

### TECHNISCHES GEBIET

Bei der Erfindung wird ausgegangen von einem Verfahren nach dem gemeinsamen Oberbegriff der beiden nebengeordneten Patentansprüche 1 und 5.

### STAND DER TECHNIK

Hierbei nimmt die Erfindung Bezug auf einen Stand der Technik von Formgebungsverfahren, wie er etwa aus US-A-4 150 196, insbesondere Spalte 3, Zeilen 13 bis 17, bekannt ist. Beim bekannten Verfahren wird ein in einer dünnen Metallkapsel eingeschlossener und durch isostatisches Pressen verdichteter Rohkörper aus Stahlpulver durch ein- oder mehrstufiges Heiss-Strangpressen zu einem Werkstück verformt, welches gegenüber dem Rohkörper verbesserte mechanischen Eigenschaften aufweist. Die mechanischen Eigenschaften des solchermassen hergestellten Werkstückes reichen für bestimmte Anwendungen jedoch nicht aus.

Bei der Fertigung von Bauteilen aus pulvermetallurgisch hergestellten Legierungen wird das Pulver in der Regel kalt vorverdichtet oder lose in eine Metallkapsel eingefüllt und dann dieser Rohling in irgend einer weise durch Anwendung von Druck weiter verdichtet und gleichzeitig oder hinterher einem Formgebungsprozess unterworfen. Dabei spielt das Strangpressen, insbesondere das Heiss-Strangpressen eine wichtige Rolle im ganzen Fertigungsablauf. Anschliessend wird das Werkstück durch Pressen, Schmieden, mechanische Bearbeitung etc. in die endgültige Form übergeführt.

Es sind zahlreiche Strangpresstechniken bekannt:
- Verwendung von losem Pulver oder von kalt-vorgepressten Presskörpern.
- Ohne oder mit Umhüllung (Metallkapsel), wobei letztere zum Teil als "Schmiermittel" wirkt oder nur als Behälter zur Entgasung mittels Vakuum dient.
- Direktes oder indirektes Strangpressen, wobei letzteres bei herabgesetztem Druck durchgeführt wird.
- Gewöhnliches Pressen oder Pressen unter hydrostatischem Druck.

Gepresst werden unter anderem folgende Pulver:
- Aluminiumlegierungen, welche eine grosse Anzahl an aus übersättigter Schmelze durch extrem rasche Abkühlung erhalten gebliebenen intermetallischen Verbindungen in sehr feiner Verteilung enthalten.
- Oxyddispersionsgehärtete Magnesiumlegierungen.
- Dispersionsgehärtete Kupferlegierungen.
- Oxyddispersionsgehärtete Nickelbasis-Superlegierungen.

Eine Eigenart des Strangpressens besteht darin, dass das erhaltene Halbzeug anisotrope Eigenschaften hat. Es zeigt in den verschiedenen Richtungen unterschiedliche mechanische Eigenschaften, was daraus hergestellte Werkstücke oft unbrauchbar macht.

Zum Stand der Technik wurden folgende Dokumente genannt:
- J.Duszczyk and P.Jongenburger, "The Extrusion of Aluminium and its Alloys from Powders", in Reviews on Powder Metallurgy and Physical Ceramics, Vol. 2, No. 4, 1985, p. 269 - 311.
- T.Sheppard, M.A.Zaidi, "Effect of preheat time-temperature cycles on development of microstructure and properties of extrusions prepared from Al-Fe-Mn rapidly solidified powders", Materials Science and Technology, Jan. 1986, Vol. 2, p. 69 - 78.
- Y.W.Kim, W.M.Griffith, F.H.Froes, "Surface oxides in P/M Aluminium Alloys", J. of Metals, Vol. 32, No. 8, 1985, p. 17 - 33.
- I.G. Palmer, M.P.Thomas, "Production and properties of thermally stable Al-Cr-Zr alloys, Metall. 41, June 1987, p. 600 - 605.

Das Verarbeiten der oben genannten Werkstoffe führt oft zu schwer zu lösenden Problemen. Das Aufbrechen der die Pulverpartikel umhüllenden Oxydhäute bereitet Schwierigkeiten. Dieses Aufbrechen ist jedoch Bedingung, um eine gute Bindung zwischen den einzelnen Körnern zu gewährleisten. Um dies zu erreichen sind meist extrem hohe Reduktionsverhältnisse und hohe Temperaturen erforderlich. Dies führt wieder zu einer Verschlechterung der mechanischen Eigenschaften, speziell der Verformbarkeit. Die oben definierten Aluminiumlegierungen ergeben mässige Festigkeiten (Bruchfestigkeit bei Zug ca. 400 MPa) und ungenügende Duktilität und Zähigkeit.

Insbesondere bleibt die Duktilität und Zähigkeit in der quer zur Strangpressrichtung liegenden Ebene weit unter der für praktischen Gebrauch verlangten Werte. Es wurde auch festgestellt, dass beim kalten hydrostatischen Strangpressen nur ungenügende Duktilität erreicht wurde und gute Festigkeiten nur bei beschränkten Abmessungen und Querschnitten erreicht wurden. Die herkömmlichen Strangpressverfahren eignen sich ausserdem nicht ohne weiteres für die Herstellung von Werkstücken gewisser gewünschter Abmessungen. Oft sind Querschnittsgrösse und Querschnittsform begrenzt.

Es besteht daher ein grosses Bedürfnis zur Verbesserung und Weiterentwicklung der Strangpressverfahren für warmfeste Pulver auf der Basis von Al-, Mg-, Cu- und Ni-Legierungen.

### DARSTELLUNG DER ERFINDUNG

Die Erfindung, wie sie in den Patentansprüchen 1 und 5 angegeben ist, löst die Aufgabe, Verfahren der eingangs genannten Art anzugeben, welche einfach und wirtschaftlich sind und sich mit einem Minimalaufwand an Maschinen und Werkzeug durchführen lassen.

Die Verfahren nach der Erfindung zeichnen sich dadurch aus, dass sie insbesondere für die Massenfertigung von Bauteilen für thermische Maschinen geeignet sind. Nach den erfindungsgemässen Verfahren hergestellte Bauteile weisen isotrope Eigenschaften auf und kommen in ihrer Form dem Endprodukt sehr nahe.

Bevorzügte Ausführungen der Erfindung sind in den Ansprüchen 2-4 und 6-14 dargestellt.

### WEGE ZUR AUSFÜHRUNG DER ERFINDUNG

Die Erfindung wird anhand der nachfolgenden, durch Figuren näher erläuterten Ausführungsbeispiele beschrieben.

Dabei zeigt:
- Fig. 1: schematisch den Ablauf einer 1. Variante des Verfahrens mit zweifacher Querschnittsverjüngung des Werkstücks,
- Fig. 2: schematisch den Ablauf einer 2. Variante des Verfahrens mit einer Querschnittsverjüngung und einer Querschnittserweiterung des Werkstücks,
- Fig. 3: schematisch den Ablauf einer 2. Variante des Verfahrens mit einer Querschnittsverjüngung und einer Querschnittserweiterung des Werkstücks in einem Arbeitsgang,
- Fig. 4: schematisch den Ablauf einer 3. Variante des Verfahrens mit zweifacher Querschnittsverjüngung und einer Querschnittserweiterung des Werkstücks,
- Fig. 5: einen schematischen Längsschnitt durch eine Strangpresse zur Durchführung einer 2. Variante des Verfahrens in der Stellung unmittelbar nach dem Pressbeginn,
- Fig. 6: einen schematischen Längsschnitt durch eine Strangpresse zur Durchführung einer 2. Variante des Verfahrens in der Stellung in der 2. Hälfte des Pressvorgangs,
- Fig. 7: einen schematischen Längsschnitt durch eine Strangpresse zur Durchführung einer 2. Variante des Verfahens in der Stellung am Ende des Pressvorgangs.

In Fig. 1 ist schematisch der Ablauf einer 1. Variante des Verfahrens mit zweifacher Querschnittsverjüngung des Werkstücks dargestellt. 1 ist ein erster Rezipient einer Strangpresse, in welcher sich ein auf die Temperatur T₁ erhitzter, pulvermetallurgisch hergestellter Rohling (Presskörper) 2 befindet. 3 ist die in diesem ersten Rezipienten 1 herrschende Presskraft. 4 ist ein zweiter Rezipient einer Strangpresse, 5 das bereits stranggepresste, sich auf der Temperatur T₂ befindliche Werkstück. 6 ist die Presskraft. 7 stellt das fertige Halbzeug dar. Es herrscht die Bedingung, dass T₂ < T₁.

Fig. 2 bezieht sich auf den schematischen Ablauf einer 2. Variante des Verfahrens mit einer Querschnittsverjüngung und einer Querschnittserweiterung des Werkstücks. Die linke Seite der Fig. 2 mit Rezipient 1, Rohling 2 und Presskraft 3 entspricht genau der linken Seite der Fig. 1. 4 ist der zweite Rezipient einer Strangpresse zur Erweiterung des Querschnitts des Werkstücks (Presskörper) 5. Das Strangpressen erfolgt unter der Presskraft 6 bei der Temperatur T₂, die gleich oder kleiner als T₁ sein kann. 8 ist ein erweiterter Gegenpresszylinder, in welchem auf das fertige Halbzeug 7 eine Presskraft 9 in entgegengesetzter Richtung ausgeübt wird.

Fig. 3 stellt den schematischen Ablauf einer 2. Variante des Verfahrens mit einer Querschnittsverjüngung und einer Querschnittserweiterung des Werkstücks in einem Arbeitsgang dar. 10 ist die Querschnittsverengung in Form einer Matrize zwischen dem Rezipienten 1 und dem erweiterten Gegenpresszylinder 8. In letzterem hat das fertige Halbzeug 7 die Temperatur T₃, die gleich oder niedriger oder höher als T₁ sein kann.

Alle übrigen Bezugszeichen entsprechen genau denjenigen der Fig. 2.

Fig. 4 zeigt den schematischen Ablauf einer 3. Variante des Verfahrens mit zweifacher Querschnittsverjüngung und einer Querschnittserweiterung des Werkstücks. Die linke Seite der Figur entspricht genau derjenigen von Fig. 1, während die rechte Seite ungefähr der Fig. 3 entspricht. Es handelt sich also um eine Superposition des ersten Verfahrensschritts gemäss Fig. 1 und eines zweiten und dritten Verfahrensschritts gemäss Fig. 3. 11 bedeutet das zweimal stranggepresste Werkstück in der Verengung. Alle übrigen Bezugszeichen entsprechen denjenigen der vorangegangenen erwähnten Figuren. Im allgemeinen ist T₂ < T₁, während T₃ mindestens im Rahmen der Werkstoffbedingungen beliebig sein und auch den Wert von T₁ annehmen kann.

In Fig. 5 ist ein schematischer Längsschnitt durch eine Strangpresse zur Durchführung einer 2. Variante des Verfahrens in der Stellung unmittelbar nach dem Pressbeginn dargestellt. Die Strangpresse ist mit vertikaler Hauptachse gezeichnet. Diese kann jedoch eine beliebige Lage im Raum einnehmen und zum Beispiel auch horizontal liegen. 12 ist ein fester Tisch (Grundplatte) der Presse, 13 ist ein beweglicher, hydraulisch gesteuerter Tisch der Presse. 14 ist der Rezipient I (Presszylinder) in den der Rohling, das zu verformende Pressgut 23 eingesetzt wird. 15 ist der Stempel I, welcher in den Rezipienten I hineinpasst. 16 ist eine Pressmatrize aus einem warmfesten Werkstoff. 17 ist der Rezipient II (Gegenpresszylinder), in welchem sich der Stempel II (Gegenstempel) befindet, der in dem Masse, wie der Pressprozess fortschreitet, zurückgezogen wird. 19 ist ein Zwischenstück zwischen dem Tisch 13 und dem Rezipienten 17, das der Kraftübertragung dient. 20 ist ein hydraulisch gesteuerter Gegendruckzylinder, in welchem sich der Gegendruckkolben 21 bewegt. Dieser trägt über einen Halter 22 den Stempel 18. Im vorliegenden Fall sind die Durchmesser von Stempel I (15) und Gegenstempel II (18) gleich. Es findet beim Pressvorgang also eine intensive Durchknetung des Werkstoffes (Pressgut 23) aber keine bleibende Querschnittsveränderung statt.

In Fig. 6 ist ein schematischer Längsschnitt durch eine Strangpresse zur Durchführung einer 2. Variante des Verfahrens in der Stellung in der 2. Hälfte des Pressvorgangs dargestellt. Sämtliche Bezugszeichen entsprechen denjenigen der Fig. 5. Der Tisch 13 und mit ihm die Rezipienten II (17) und I (14) sowie die Pressmatrize 16 bewegen sich vertikal nach unten, während der Stempel II (18) im gleichen Masse unter Ausübung eines Gegendrucks auf das Pressgut 23 nach oben zurückgezogen wird.

Fig. 7 stellt einen schematischen Längsschnitt durch eine Strangpresse zur Durchführung dieser 2. Variante des Verfahrens in der Stellung am Ende des Pressvorgangs dar. Der Pressweg ist erschöpft, der Rezipient I (14) ruht mit seiner Stirnseite auf dem Tisch 12. Das gesamte Pressgut 23 befindet sich im Hohlraum, der durch das Innere der Matrize 16 und des Rezipienten II (17) begrenzt wird. Die Bezugszeichen entsprechen genau demjenigen der Fig. 5.

### AUSFÜHRUNGSBEISPIEL 1:

### Siehe Fig. 1 !

Es wurde eine Legierung der folgenden Zusammensetzung erschmolzen:
Fe = 10 Gew.-%
V = 2 Gew.-%
Al = Rest
Die Schmelze wurde mit einer Geschwindigkeit von mindestens 10⁶ °C/s durch Zerstäuben mit Stickstoff abgekühlt und das auf diese Weise hergestellte Pulver durch Kaltpressen zu einem zylindrischen Rohling von 200 mm Durchmesser verarbeitet. Der Rohling wurde im Vakuum entgast und weiter durch Heisspressen verdichtet.

Nun wurde der Rohling 2 als Presskörper in den ersten Rezipienten 1 einer Strangpresse eingesetzt und bei einer Temperatur T₁ von 400 °C und einem Reduktionsverhältnis von 8 : 1 zu einer zylindrischen Stange von 70 mm Durchmesser verpresst. Die mechanischen Eigenschaften des Werkstücks nach diesem ersten Verfahrensschritt ergaben sich bei Raumtemperatur wie folgt:

| | längs | quer | |
|---|---|---|---|
| Streckgrenze: | 395 | 375 | MPa |
| Zugfestigkeit: | 460 | 430 | MPa |
| Dehnung (l = 5d): | 5 | 2 | % |
| Einschnürung: | 10 | 5 | % |

Von der stranggepressten Stange (Werkstück 5) von 70 mm Durchmesser wurde ein Stück abgeschnitten und in einem zweiten Rezipienten 4 einer Strangpresse bei einer Temperatur T₂ von 325 °C mit einem Reduktionsverhältnis von 3 : 1 zu einer Stange von 40 mm Durchmesser weiter verpresst. Die mechanischen Eigenschaften des Werkstücks nach diesem zweiten Verfahrensschritt stellten sich bei Raumtemperatur wie folgt:

| | längs | quer | |
|---|---|---|---|
| Streckgrenze: | 450 | 430 | MPa |
| Zugfestigkeit: | 485 | 470 | MPa |
| Dehnung (l = 5d): | 10 | 8 | % |
| Einschnürung: | 30 | 20 | % |

Der Kriechversuch ergab eine Lebensdauer bis zum Bruch von mehr als 1000 h unter einer Zugspannung von 280 MPa bei einer Temperatur von 200 °C.

### AUSFÜHRUNGSBEISPIEL 2:

### Siehe Fig. 1:

Analog Beispiel 1 wurde eine Legierung erschmolzen, ein Pulver erzeugt, verdichtet, entgast und in zwei Schritten stranggepresst. Die Legierung hatte die folgende Zusammensetzung
Fe = 12 Gew.-%
V = 1 Gew.-%
Zr = 1 Gew.-%
Al = Rest
Der Rohling 2 hatte einen Durchmesser von 160 mm. Das Reduktionsverhältnis beim 1. Schritt betrug 5 : 1, die Temperatur T₁ 430 °C, der Stangendurchmesser 70 mm. Die Festigkeitswerte bei Raumtemperatur waren die folgenden:

| | längs | quer | |
|---|---|---|---|
| Streckgrenze: | 440 | 430 | MPa |
| Zugfestigkeit: | 530 | 520 | MPa |
| Dehnung (l = 5d): | 6 | 1 | % |
| Einschnürung: | 10 | 1 | % |

Von dem stranggepressten Werkstück 5 von 70 mm Durchmesser wurde ein Stück abgeschnitten und unter einer Schmiedepresse bei einer Temperatur von 350 °C derart in der Strangpressrichtung gestaucht, dass es einen Durchmesser von 100 mm annahm. Das Werkstück 5 wurde nun in einen zweiten Rezipienten 4 einer Strangpresse eingesetzt und bei einer Temperatur von 280 °C mit einem Reduktionsverhältnis von 5 . 1 zu einer Stange von 45 mm Durchmesser verpresst. Die Eigenschaften bei Raumtemperatur waren die folgenden:

| | längs | quer | |
|---|---|---|---|
| Streckgrenze: | 500 | 480 | MPa |
| Zugfestigkeit: | 550 | 530 | MPa |
| Dehnung (l = 5d): | 12 | 6 | % |
| Einschnürung: | 30 | 15 | % |

Das Werkstück wurde hierauf während 2 h bei 400 °C geglüht. Es konnte keine Veränderung der mechanischen Eigenschaften, insbesondere kein Festigkeitsabfall festgestellt werden.

Der Zugversuch bei 300 °C ergab eine Streckgrenze von 270 MPa, die unverändert auch nach einer Glühung während 100 h bei 300 °C erhalten blieb.

### AUSFÜHRUNGSBEISPIEL 3:

### Siehe Fig. 1 !

Gemäss Beispiel 1 wurde eine Magnesiumlegierung erschmolzen und daraus ein Pulver hergestellt. Die Legierung hatte folgende Zusammensetzung:
Al = 8 Gew.-%
Zn = 1 Gew.-%
Mn = 0,4 Gew.-%
Mg = Rest
Das Pulver wurde mit 0,8 % Al₂O₃ im Attritor während 10 h mechanisch legiert und auf diese Weise eine oxyddispersionsgehärtete Legierung erzeugt. Nach dem Kaltpressen, Entgasen und Heiss-Nachpressen wurde der Rohling 2 von 150 mm Durchmesser in den ersten Rezipienten einer Strangpresse eingesetzt und bei einer Temperatur T₁ von 450 °C und einem Reduktionsverhältnis von 6 : 1 zu einer Stange von 60 mm Durchmesser verpresst. Von der stranggepressten Stange wurde ein Abschnitt in einem zweiten Rezipienten 4 einer Strangpresse bei einer Temperatur T₂ von 360 °C mit einem Reduktionsverhältnis von 3 : 1 zu einer Stange von 35 mm Durchmesser verpresst. Die Eigenschaften bei Raumtemperatur stellten sich wie folgt:

| | längs | quer | |
|---|---|---|---|
| Streckgrenze: | 380 | 350 | MPa |
| Zugfestigkeit: | 430 | 390 | MPa |
| Dehnung (l = 5d): | 8 | 6 | % |
| Einschnürung: | 15 | 12 | % |

### AUSFÜHRUNGSBEISPIEL 4:

### Siehe Fig. 1 !

Aehnlich Beispiel 3 wurde eine oxyddispersionsgehärtete Kupferlegierung erzeugt. Die Matrix des Pulvers hatte die nachfolgende Zusammensetzung:
Be = 2 Gew.-%
Co = 0,5 Gew.-%
Mn = 1 Gew.-%
Cr = 0,2 Gew.-%
Fe = 0,3 Gew.-%
Si = 0,5 Gew.-%
MgO = 0,8 Gew.-%
Cu = Rest
Bei der Weiterverarbeitung der Pulvermischung wurde genau gleich verfahren wie unter Beispiel 3. Die Strangpress-Reduktionsverhältnisse und Abmessungen des Werkstücks waren die gleichen. Die Temperatur T₁ betrug 800 °C, die Temperatur T₂ 650 °C.

Bei Raumtemperatur wurden folgende mechanische Eigenschaften gemessen:

| | längs | quer | |
|---|---|---|---|
| Streckgrenze: | 550 | 500 | MPa |
| Zugfestigkeit: | 1100 | 980 | MPa |
| Dehnung (l = 5d): | 5 | 4 | % |
| Einschnürung: | 12 | 10 | % |

### AUSFÜHRUNGSBEISPIEL 5:

### Siehe Fig. 1 !

Als Legierung wurde eine oxyddispersionsgehärtete Nickelbasis-Superlegierung mit der Handelsbezeichnung MA 6000 (Inco) mit folgender Zusammensetzung gewählt:
Cr = 15 Gew.-%
W = 4,0 Gew.-%
Mo = 2,0 Gew.-%
Al = 4,5 Gew.-%
Ti = 2,5 Gew.-%
Ta = 2,0 Gew.-%
C = 0,05 Gew.-%
B = 0,01 Gew.-%
Zr = 0,15 Gew.-%
Y₂O₃ = 1,1 Gew.-%
Ni = Rest
Die Legierung lag im vorverdichteten, feinkörnigen Zustand vor. Als Ausgangsmaterial hatte eine mechanisch legierte Pulvermischung gedient.

Ein Rohling 2 von 75 mm Durchmesser wurde in den ersten Rezipienten 1 einer Strangpresse eingesetzt und bei einer Temperatur T₁ von 1050 °C und einem Reduktionsverhältnis von 6 : 1 zu einer Stange von 30 mm Durchmesser verpresst. Ein Probestab ergab nach einer Rekristallisationsglühung bei 1160 °C sehr mässige Duktilitätswerte, besonders in der Querrichtung. Längs betrug die Dehnung ca. 5 %, quer weniger als 1 %.

Von der Stange (Werkstück 5) von 30 mm Durchmesser wurde ein Abschnitt in einem zweiten Rezipienten 4 einer Strangpresse bei einer Temperatur T₂ von 920 °C mit einem Reduktionsverhältnis von 4 : 1 zu einer Stange von 15 mm Durchmesser weiter gepresst. Die mechanischen Eigenschaften nach erfolgter Grobkornglühung ergaben eine Streckgrenze von 980 MPa und eine Dehnung von 8 % in Strangpressrichtung und Werte von 580 MPa und 3 % in Querrichtung.

### AUSFÜHRUNGSBEISPIEL 6:

### Siehe Fig. 2 !

Es wurde eine Aluminiumlegierung genau gleich wie unter Beispiel 1 erschmolzen und zu sehr feinem Pulver zerstäubt. Das Pulver wurde zunächst unter einem Druck von 4000 bar kaltisostatisch zu einem Grünkörper verpresst, in eine Aluminiumkapsel eingeschweisst, unter Vakuum entgast und heiss nachgepresst. Dabei betrug die Dichte 77 % des theoretischen Wertes.

Der Rohling 2 hatte einen Durchmesser von 30 mm. Er wurde in den ersten Rezipienten 1 einer Strangpresse eingesetzt und bei einer Temperatur T₁ von 380 °C mit einem Reduktionsverhältnis von 4 : 1 zu einer Stange von 15 mm Durchmesser verpresst. Die mechanischen Eigenschaften des Werkstücks nach diesem ersten Verfahrensschritt stellten sich bei Raumtemperatur wie folgt:

| | längs | quer | |
|---|---|---|---|
| Streckgrenze: | 380 | 350 | MPa |
| Zugfestigkeit: | 440 | 420 | MPa |
| Dehnung (l = 5d): | 4 | 2 | % |
| Einschnürung: | 8 | 4 | % |

Von der Stange (Werkstück 5) von 15 mm Durchmesser wurde ein Abschnitt in einem zweiten Rezipienten 4 einer Strangpresse bei einer Temperatur T₂ von 450 °C mit einem Erweiterungsverhältnis von 1 : 5,5 unter einem hydrostatischen Druck von 4000 bar in den Gegenpresszylinder 8 (Presskraft 9) gedrückt. Das fertige Halbzeug 7 hatte einen Durchmesser von 35 mm. Die mechanischen Eigenschaften des Werkstücks nach diesem zweiten Verfahrensschritt stellten sich bei Raumtemperatur wie folgt:

| | längs | quer | |
|---|---|---|---|
| Streckgrenze: | 460 | 440 | MPa |
| Zugfestigkeit: | 490 | 475 | MPa |
| Dehnung (l = 5d): | 11 | 9 | % |
| Einschnürung: | 28 | 22 | % |

Der Kriechversuch ergab eine Lebensdauer bis zum Bruch von mehr als 2000 h unter einer Zugspannung von 260 MPa bei einer Temperatur von 210 °C.

### AUSFÜHRUNGSBEISPIEL 7:

### Siehe Fig. 4 !

Eine Magnesiumlegierung folgender Zusammensetzung wurde erschmolzen:
Al = 6,5 Gew.-%
Zn = 2 Gew.-%
Mn = 0,2 Gew.-%
Mg = Rest
Die Schmelze wurde im Argonstrom zu einem feinkörnigen Pulver zerstäubt und dieses dann mit 1 % MgO im Attritor während 12 h mechanisch legiert. Auf diese Weise wurde eine warmfeste oxyddispersionsgehärtete Magnesiumlegierung erzeugt. Das Pulver wurde unter einem Druck von 4500 bar kalt-isostatisch gepresst, in eine Kapsel aus Reinmagnesium eingeschweisst und unter Vakuum entgast. Der Rohling 2 hatte einen Durchmesser von 60 mm.

Nun wurde der Rohling 2 als Presskörper in den ersten Rezipienten 1 einer Strangpresse eingesetzt und bei einer Temperatur T₁ von 380 °C mit einem Reduktionsverhältnis von 4 : 1 zu einer zylindrischen Stange von 30 mm Durchmesser verpresst.

Von dieser Stange (Werkstück 5) wurde ein Stück abgeschnitten und in einer Strangpresse in einem zweiten Rezipienten 4 weiterverarbeitet. Die Strangpresse besass eine Querschnittsverengung (Matrize) 10 und einen erweiterten Gegenpresszylinder 8. Im Rezipienten 4 herrschte eine Temperatur T₂ von 240 °C, im Gegenpresszylinder 8 unter einer Gegenpresskraft 9, die einem hydrostatischen Druck von 3000 bar entsprach, eine Temperatur T₃ von 250 °C. Das Reduktionsverhältnis betrug 3 : 1, so dass das Werkstück 11 in der Verengung 10 noch einen Durchmesser von 17 mm aufwies. Das Erweiterungsverhältnis war 1 : 3. Das fertige Halbzeug 7 hatte somit einen Durchmesser von 30 mm. Es wurden folgende mechanische Eigenschaften gemessen:

| | längs | quer | |
|---|---|---|---|
| Streckgrenze: | 420 | 400 | MPa |
| Zugfestigkeit: | 470 | 450 | MPa |
| Dehnung (l = 5d): | 10 | 8 | % |
| Einschnürung: | 18 | 14 | % |

### AUSFÜHRUNGSBEISPIEL 8:

### Siehe Fig. 3 !

Es wurde eine oxyddispersionsgehärtete Kupferlegierung erzeugt. Die Matrix hatte die nachfolgende Zusammensetzung:
Be = 1,5 Gew.-%
Ni = 0,5 Gew.-%
Mn = 1,5 Gew.-%
Ti = 0,5 Gew.-%
Dispersoid: Y₂O₃ = 1,2 Gew.-%
Cu = Rest
Das Dispersoid wurde im Attritor mit der Matrix in Pulverform mechanisch legiert. Das Pulvergemisch wurde kalt-isostatisch gepresst, in eine weiche Kupferkapsel eingeschweisst, evakuiert und heiss nachverdichtet. Der Rohling 2 hatte einen Durchmesser von 30 mm.

Nun wurde der Rohling 2 in eine Strangpresse mit einem ersten Rezipienten 1 und einem erweiterten Gegenpresszylinder 8 sowie einer Querschnittsverengung 10 weiter verarbeitet.

Die Temperatur T₁ betrug 700 °C, die Temperatur T₃ 650 °C. Das Reduktionsverhältnis war 4,5 : 1, so dass der Strang in der Verengung noch 14 mm Durchmesser aufwies. Das Erweiterungsverhältnis war 1 : 5. Das fertige Halbzeug 7 hatte einen Durchmesser von 32 mm. Die mechanischen Festigkeitswerte bei Raumtemperatur waren:

| | längs | quer | |
|---|---|---|---|
| Streckgrenze: | 580 | 535 | MPa |
| Zugfestigkeit: | 1150 | 1030 | MPa |
| Dehnung (l = 5d): | 4,5 | 4 | % |
| Einschnürung: | 10 | 9 | % |

### AUSFÜHRUNGSBEISPIEL 9:

### Siehe Fig. 5 bis 7 !

Als Legierung wurde eine oxyddispersionsgehärtete Nickelbasis-Superlegierung mit der Handelsbezeichnung MA 6000 gewählt: Die Zusammensetzung ist aus Beispiel 5 ersichtlich. Das Ausgangsmaterial entsprach genau den unter diesem Beispiel gemachten Angaben.

Ein Rohling von 40 mm Durchmesser wurde in den Rezipienten I (14 in Fig. 5) einer doppelt wirkenden Strangpresse eingesetzt und mittels Stempel I (15) mit einem Reduktionsverhältnis von 4 : 1 durch die Pressmatrize 16 gepresst. Die Temperatur im Rezipienten I betrug 980 °C. Im Rezipienten II (17) wurde als hydrostatisch wirkender Druck mittels Stempel II (18) ein Gegendruck von 10000 bar aufgebaut. Beide Rezipienten (14, 17) waren mit gekühlten, aussen liegenden Armierungsringen verstärkt, um den respektablen Drücken standhalten zu können. Die Pressmatrize 16 bestand aus der Molybdänlegierung TZM, war durch Aussenringe verstärkt und hatte eine Bohrung von 15 mm Durchmesser. Der Rezipient II hatte eine Bohrung von 30 mm Durchmesser, so dass das Erweiterungsverhältnis 1 : 4 betrug. Die Temperatur T₃ im Rezipienten II betrug 1030 °C. Die mechanischen Werte bei Raumtemperatur ergaben sich wie folgt (nach Zonenglühung):

| | längs | quer | |
|---|---|---|---|
| Streckgrenze: | 960 | 540 | MPa |
| Zugfestigkeit: | 1050 | 620 | MPa |
| Dehnung (l = 5d): | 6 | 3,5 | % |
| Einschnürung: | 8 | 5 | % |

Die Erfindung ist nicht auf die Ausführungsbeispiele beschränkt.

Das Verfahren wird durchgeführt, indem die Verformung sukzessive in mindestens zwei voneinander verschiedenen Temperaturbereichen durchgeführt wird, wobei der Werkstoff zunächst durch Heiss-Strangpressen in seinem Querschnitt in einem oberen Temperaturbereich T₁ reduziert wird und danach in einem tieferen Temperaturbereich T₂ nochmals durch Heiss-Strangpressen verformt wird, wobei sein Querschnitt weiter reduziert wird. Die Legierung mit erhöhter Warmfestigkeit ist eine ausscheidungshärtbare, aus übersättigter Schmelze durch extrem hohe Abkühlungsgeschwindigkeit hergestellte Hochtemperatur-Aluminiumlegierung oder eine oxyddispersionsgehärtete Magnesiumlegierung oder eine ausscheidungshärtbare oxyddispersionsgehärtete Kupferlegierung oder eine oxyddispersionsgehärtete Nickelbasis-Superlegierung. Im Falle einer Hochtemperatur-Aluminiumlegierung wird die erste Verformung im Temperaturbereich T₁ von 360 bis 450 °C mit einem ersten Reduktionsverhältnis von 4 : 1 bis 8 : 1 und die zweite Verformung im Temperaturbereich T₂ von 200 bis 350 °C mit einem zweiten Reduktionsverhältnis von 2 : 1 bis 6 : 1 durchgeführt, dergestalt, dass das gesamte Reduktionsverhältnis 8 : 1 bis 40 : 1 beträgt. Der Rohling 2 aus pulvermetallurgisch hergestellter Aluminiumlegierung ist kalt-isostatisch vorgepresst und entgast oder kalt-isostatisch vorgepresst, entgast und weiter kalt oder warm verdichtet. In einer Variante wird das Werkstück zwischen den beiden Strangpress-Verfahrensschritten durch Stauchen in Strangpressrichtung (Warmschmieden) derart verformt, dass sein Querschnitt erweitert wird.

Das Verfahren wird ferner durchgeführt, indem die Verformung in mindestens zwei Phasen durchgeführt wird, wobei der Werkstoff zunächst durch Heiss-Strangpressen in seinem Querschnitt in einem ersten Temperaturbereich T₁ reduziert wird und danach in einem zweiten Temperaturbereich T₂; T₃ nochmals durch Heiss-Strangpressen verformt wird, wobei sein Querschnitt wieder erweitert wird, dergestalt, dass er unmittelbar hinter der Matrize 10; 16 zu einer verhältnismässig scharfkantigen Umlenkung und zu einem Fliessen quer zur Strangpressrichtung gezwungen wird. Im Falle einer Hochtemperatur-Aluminiumlegierung wird die erste Verformung im Temperaturbereich T₁ von 360 bis 450 °C mit einem Reduktionsverhältnis von 4 : 1 und die zweite, der Erweiterung des Querschnitts dienende Verformung im Temperaturbereich T₂; T₃ von 200 bis 500 °C mit einem Erweiterungsverhältnis von 1 : 2 bis 1 : 8 durchgeführt.

Die zweite, der Erweiterung des Querschnitts dienende Verformung kann sich gerade aufheben, so dass das Produkt 1 wird und im Endeffekt das Werkstück den unveränderten Querschnitt des Rohlings aufweist. In einer Variante wird der aus Querschnittsreduktion und Querschnittserweiterung bestehenden Verformung eine Querschnittsreduktion durch Strangpressen mit einem Reduktionsverhältnis von 4 : 1 bis 8 : 1 im Temperaturbereich T₁ von 360 bis 450 °C vorgeschaltet.

In vorteilhafter Weise wird die zweite Verformung unter hydrostatischem Druck oder unter Ueberlagerung von isostatischem Druck im Sinne eines kombinierten Strang- und heiss-isostatischen Pressens durchgeführt. Vorzugsweise werden die erste und zweite Verformung gleichzeitig, jedoch örtlich getrennt in einer Strangpresse durchgeführt, die aus zwei Rezipienten 14; 19, einer dazwischen angeordneten Pressmatrize 16 und zwei Stempeln 15; 18 besteht, wobei letztere eine gleichsinnige Axialbewegung bezüglich der Mitte der Pressmatrize 16 ausführen.

## Patentansprüche

1. Verfahren zur Formgebung von pulvermetallurgisch hergestellten Rohlingen (2) aus einer Legierung mit erhöhter Warmfestigkeit, in dem die Rohlinge (2) durch mehrstufiges Heiss-Strangpressen zu Werkstücken mit verbesserten mechanischen Eigenschaften verformt werden, dadurch gekennzeichnet, dass als Legierung mit erhöhter Warmfestigkeit eine ausscheidungshärtbare, aus einer übersättigten Schmelze durch extrem hohe Abkühlungsgeschwindigkeit hergestellte Hochtemperatur-Aluminiumlegierung, eine oxiddispersionsgehärtete Magnesiumlegierung, eine ausscheidungshärtbare, oxiddispersionsgehärtete Kupferlegierung oder eine oxiddispersionsgehärtete Nickelbasis-Superlegierung verwendet wird,
dass während der Durchführung des mehrstufigen Heiss-Strangpressens bei einer ersten Verformung die Rohlinge (2) in einem ersten Temperaturbereich (T₁) unter Bildung von Vorläufern der Werkstücke in ihrem Querschnitt reduziert werden, und dass bei einer während des Heiss-Strangpressens nachfolgenden zweiten Verformung die Vorläufer in einem zweiten Temperaturbereich (T₂), der tiefer liegt als der erste Temperaturbereich (T₁), unter Bildung der Werkstücke in ihrem Querschnitt reduziert werden.

2. Verfahren nach Anspruch 1, dadurch gekennzeichnet, dass die Legierung eine Hochtemperatur-Aluminiumlegierung ist, und dass die erste Verformung zwischen 360°C und 450°C mit einem ersten Reduktionsverhältnis von 4:1 bis 8:1 und die zweite Verformung zwischen 200°C und 350°C mit einem zweiten Reduktionsverhältnis von 2:1 bis 6:1 durchgeführt wird, dergestalt, dass das gesamte Reduktionsverhältnis 8:1 bis 40:1 beträgt.

3. Verfahren nach Anspruch 2, dadurch gekennzeichnet, dass die Rohlinge (2) kalt-isostatisch vorgepresst und entgast oder kalt-isostatisch vorgepresst, entgast und weiter kalt oder warm verdichtet sind.

4. Verfahren nach einem der Ansprüche 1 bis 3, dadurch gekennzeichnet, dass die durch die erste Verformung erzeugten Vorläufer der Werkstücke vor der zweiten Verformung durch Stauchen in der Strangpressrichtung warmgeschmiedet werden, dergestalt, dass ihre Querschnitte erweitert werden.

5. Verfahren zur Formgebung von pulvermetallurgisch hergestellten Rohlingen (2) aus einer Legierung mit erhöhter Warmfestigkeit, in dem die Rohlinge (2) durch mehrstufiges Heiss-Strangpressen zu Werkstücken mit verbesserten mechanischen Eigenschaften verformt werden, dadurch gekennzeichnet, dass während der Durchführung des mehrstufigen Heiss-Strangpressens bei einer ersten Verformung die Rohlinge (2) in einem ersten Temperaturbereich (T₁) unter Bildung von Vorläufern der Werkstücke in ihrem Querschnitt reduziert werden, und dass bei einer während des Heiss-Strangpressens nachfolgenden zweiten Verformung die Vorläufer in einem zweiten Temperaturbereich (T₂, T₃) unter Bildung der Werkstücke in ihren Querschnitten erweitert werden, dergestalt, dass die Querschnitte unmittelbar hinter einer beim Heiss-Strangpressen verwendeten Matrize (10; 16) jeweils zu einer verhältnismässig scharfkantigen Umlenkung und zu einem Fliessen quer zur Strangpressrichtung gezwungen werden.

6. Verfahren nach Anspruch 5, dadurch gekennzeichnet, dass als Legierung mit erhöhter Warmfestigkeit eine ausscheidungshärtbare, aus einer übersättigten Schmelse durch extrem hohe Abkühlungsgeschwindigkeit hergestellte Hochtemperatur-Aluminiumlegierung, eine oxiddispersionsgehärtete Magnesiumlegierung, eine ausscheidungshärtbare, oxiddispersionsgehärtete Kupferlegierung oder eine oxiddispersionsgehärtete Nickelbasis-Superlegierung verwendet wird.

7. Verfahren nach Anspruch 6, dadurch gekennzeichnet, dass die Legierung eine Hochtemperatur-Aluminiumlegierung ist und dass die erste Verformung im Temperaturbereich (T₁) von 360 bis 450 °C mit einem Reduktionsverhältnis von 4 : 1 und die zweite, der Erweiterung des Querschnitts dienende Verformung im Temperaturbereich (T₂; T₃) von 200 bis 500 °C mit einem Erweiterungsverhältnis von 1 : 2 bis 1 : 8 durchgeführt wird.

8. Verfahren nach Anspruch 7, dadurch gekennzeichnet, dass die zweite, der Erweiterung des Querschnitts dienende Verformung bei einer Temperatur (T₂; T₃) durchgeführt wird, die unterhalb der Temperatur (T₁) der ersten Verformung liegt.

9. Verfahren nach Anspruch 7, dadurch gekennzeichnet, dass die zweite, der Erweiterung des Querschnitts dienende Verformung bei einer Temperatur (T₂; T₃) durchgeführt wird, die oberhalb der Temperatur (T₁) der ersten Verformung liegt.

10. Verfahren nach Anspruch 7, dadurch gekennzeichnet, dass die Querschnittsreduktion der ersten Verformung und die Querschnittserweiterung der zweiten Verformung sich gerade aufheben, so dass das Produkt 1 wird und im Endeffekt das Werkstück den unveränderten Querschnitt des Rohlings aufweist.

11. Verfahren nach Anspruch 10, dadurch gekennzeichnet, dass der aus Querschnittsreduktion und Querschnittserweiterung bestehenden Verformung eine Querschnittsreduktion durch Strangpressen mit einem Reduktionsverhältnis von 4 : 1 bis 8 : 1 im Temperaturbereich (T₁) von 360 bis 450 °C vorgeschaltet wird.

12. Verfahren nach Anspruch 5, dadurch gekennzeichnet, dass die zweite Verformung unter hydrostatischem Druck oder unter Ueberlagerung von isostatischem Druck im Sinne eines kombinierten Strang- und heiss-isostatischen Pressens durchgeführt wird.

13. Verfahren nach Anspruch 5, dadurch gekennzeichnet, dass die erste und die zweite Verformung gleichzeitig, jedoch örtlich getrennt in einer Strangpresse durchgeführt werden, die aus zwei Rezipienten (14; 19), einer dazwischen angeordneten Pressmatrize (16) und zwei Stempeln (15; 18) besteht, wobei letztere eine gleichsinnige Axialbewegung bezüglich der Mitte der Pressmatrize (16) ausführen.

14. Verfahren nach einem der vorangegangenen Ansprüche 5 bis 13, dadurch gekennzeichnet, dass der Rohling (2) aus pulvermetallurgisch hergestellter Aluminiumlegierung kalt-isostatisch vorgepresst und entgast oder kalt-isostatisch vorgepresst, entgast und weiter kalt oder warm verdichtet ist.

## Claims

1. Method for shaping unworked pieces (2) produced by powder metallurgy and composed of an alloy having increased heat resistance, in which the unworked pieces (2) are deformed by multistage hot extrusion to form workpieces with improved mechanical properties, characterized in that the alloy with increased heat resistance used is a precipitation-hardenable high-temperature aluminium alloy produced from a supersaturated melt as a result of an extremely high cooling rate, an oxide-dispersion-hardened magnesium alloy, a precipitation-hardenable oxide-dispersion-hardened copper alloy or an oxide-dispersion-hardened nickel-base superalloy produced from a supersaturated melt as a result of an extremely high cooling rate, in that, while the multistage hot extrusion is being carried out, the unworked pieces (2) are reduced in their cross-section in a first deformation in a first temperature range (T₁) to form precursors of the workpieces, and in that, in a subsequent, second deformation during the hot extrusion, the precursors are reduced in their cross-section in a second temperature range (T₂), which is lower than the first temperature range (T₁), to form the workpieces.

2. Method according to Claim 1, characterized in that the alloy is a high-temperature aluminium alloy, and in that the first deformation is carried out between 360°C and 450°C with a first reduction ratio of 4:1 to 8:1 and the second deformation is carried out between 200°C and 350°C with a second reduction ratio of 2:1 to 6:1, in such a way that the total reduction ratio is 8:1 to 40:1.

3. Method according to Claim 2, characterized in that the unworked pieces (2) are cold-isostatically preformed and degassed, or cold-isostatically preformed, degassed and further cold- or hot-compacted.

4. Method according to one of Claims 1 to 3, characterized in that the precursors, produced by the first deformation, of the workpieces are hot-forged by upsetting in the extrusion direction before the second deformation, in such a way that their cross-sections are enlarged.

5. Method for shaping unworked pieces (2) produced by powder metallurgy and composed of an alloy having increased heat resistance, in which the unworked pieces (2) are deformed by multistage hot extrusion to form workpieces having improved mechanical properties, characterized in that, while the multistage hot extrusion is being carried out, the unworked pieces (2) are reduced in their cross-section in a first deformation in a first temperature range (T₁) to form precursors of the workpieces, and in that, in a subsequent, second deformation during the hot extrusion, the precursors are enlarged in their cross-sections in a second temperature range (T₂, T₃) to form the workpieces, in such a way that, immediately downstream of a die (10; 16) used in the hot extrusion, the cross-sections are in each case forced into a comparatively sharp-edged deflection and into a flow which is transverse with respect to the extrusion direction.

6. Method according to Claim 5, characterized in that the alloy with increased heat resistance used is a precipitation-hardenable high-temperature aluminium alloy produced from a supersaturated melt as a result of an extremely high cooling rate, an oxide-dispersion-hardened magnesium alloy, a precipitation-hardenable, oxide-dispersion-hardened copper alloy or an oxide-dispersion-hardened nickel-based superalloy.

7. Method according to Claim 6, characterized in that the alloy is a high-temperature aluminium alloy, and in that the first deformation is carried out in the temperature range (T₁) from 360 to 450°C with a reduction ratio of 4:1 and the second deformation, which serves to enlarge the cross-section, in the temperature range (T₂; T₃) from 200 to 500°C with an enlargement ratio of 1:2 to 1:8.

8. Method according to Claim 7, characterized in that the second deformation, which serves to enlarge the cross-section, is carried out at a temperature (T₂; T₃) which is below the temperature (T₁) of the first deformation.

9. Method according to Claim 7, characterized in that the second deformation, which serves to enlarge the cross-section, is carried out at a temperature (T₂; T₃) which is above the temperature (T₁) of the first deformation.

10. Method according to Claim 7, characterized in that the cross-sectional reduction of the first deformation and the cross-sectional enlargement of the second deformation exactly cancel one another out, so that the product becomes 1 and the workpiece ultimately has the unaltered cross-section of the unworked piece.

11. Method according to Claim 10, characterized in that a cross-sectional reduction by extrusion with a reduction ratio of 4:1 to 8:1 in the temperature range (T₁) from 360 to 450°C is inserted before the deformation comprising cross-sectional reduction and cross-sectional enlargement.

12. Method according to Claim 5, characterized in that the second deformation is carried out under hydrostatic pressure or with superposition of isostatic pressure in the context of a combined extrusion and hot-isostatic pressing.

13. Method according to Claim 5, characterized in that the first and the second deformation are carried out at the same time, but positionally separated, in an extruder which comprises two containers (14; 19), an extrusion die (16) disposed between them and two punches (15; 18), the latter performing an axial movement in the same direction with respect to the centre of the extrusion die (16).

14. Method according to one of the preceding Claims 5 to 13, characterized in that the unworked piece (2) composed of aluminium alloy produced by powder metallurgy is cold-isostatically preformed and degassed, or cold-isostatically preformed, degassed and further cold- or hot-compacted.

## Revendications

1. Procédé de façonnage d'ébauches (2) produites par la métallurgie des poudres en un alliage à résistance à la chaleur accrue, dans lequel les ébauches (2) sont déformées par filage à la presse à chaud en plusieurs stades en des objets à travailler possédant des propriétés mécaniques améliorées, caractérisé en ce qu'à titre d'alliage à résistance à la chaleur accrue, on utilise un alliage d'aluminium à haute température pouvant être trempé par précipitation et élaboré à partir d'une masse fondue sursaturée par une vitesse de refroidissement extrêmement élevée, un alliage d'aluminium durci par dispersion d'oxyde, un alliage de cuivre durci par dispersion d'oxyde et pouvant être trempé par précipitation ou un superalliage à base de nickel durci par dispersion d'oxyde, que, pendant l'exécution du filage à la presse à chaud en plusieurs stades, lors d'une première déformation, les ébauches (2) sont réduites en section transversale dans un premier domaine de températures (T₁) avec formation de précurseurs d'objets à travailler et que, lors d'une seconde déformation suivante pendant le filage à la presse à chaud, les précurseurs sont réduits en section transversale dans un second domaine de températures (T₂) qui est inférieur au premier domaine de températures (T₁), avec formation des objets à travailler.

2. Procédé suivant la revendication 1, caractérisé en ce que l'alliage est un alliage d'aluminium à haute température et que la première déformation est effectuée entre 360°C et 450°C avec un premier rapport de réduction de 4 : 1 à 8 : 1 et la seconde déformation est effectuée entre 200°C et 350°C avec un second rapport de réduction de 2 : 1 à 6 : 1, de telle façon que le rapport de réduction total soit 8 : 1 à 40 : 1.

3. Procédé suivant la revendication 2, caractérisé en ce que les ébauches (2) sont précomprimées à froid et de manière isostatique et dégazées ou précomprimées à froid et de manière isostatique, dégazées et ensuite comprimées à froid ou à chaud.

4. Procédé suivant l'une quelconque des revendications 1 à 3, caractérisé en ce que les précurseurs des objets produits par la première déformation sont forgés à chaud avant la seconde déformation par refoulement dans la direction de filage à la presse, de telle façon que leur section transversale soit augmentée.

5. Procédé de façonnage d'ébauches (2) produites par la métallurgie des poudres en un alliage à résistance à la chaleur accrue, dans lequel les ébauches (2) sont déformées par filage à la presse à chaud, en plusieurs stades, en des objets à travailler possédant des propriétés mécaniques améliorées, caractérisé en ce que, pendant l'exécution du filage à la presse à chaud, en plusieurs stades, lors d'une première déformation, les ébauches (2) sont réduites en section transversale dans un premier domaine de températures (T₁) avec formation de précurseurs des objets à travailler, et que, lors d'une seconde déformation qui suit le filage à la presse à chaud, les précurseurs sont agrandis en section transversale dans un second domaine de températures (T₂, T₃) avec formation des objets à travailler, de telle sorte que les sections transversales immédiatement derrière une filière (10; 16) utilisée pour le filage à la presse à chaud, subissent une déviation à angle relativement vif et un fluage transversal à la direction de filage à la presse.

6. Procédé suivant la revendication 5, caractérisé en ce qu'à titre d'alliage à résistance à la chaleur accrue, on utilise un alliage d'aluminium à haute température pouvant être trempé par précipitation, élaboré à partir d'une masse fondue sursaturée par une vitesse de refroidissement extrêmement élevée, un alliage de magnésium durci par dispersion d'oxyde, un alliage de cuivre durci par dispersion d'oxyde et pouvant être trempé par précipitation ou un superalliage à base de nickel durci par dispersion d'oxyde.

7. Procédé suivant la revendication 6, caractérisé en ce que l'alliage est un alliage d'aluminium à haute température et que la première déformation est effectuée dans le domaine de températures (T₁) de 360 à 450°C avec un rapport de réduction de 4 : 1 et la seconde déformation, servant à augmenter la section transversale, est effectuée dans le domaine de températures (T₂; T₃) de 200 à 500°C avec un rapport d'agrandissement de 1 : 2 à 1 : 8.

8. Procédé suivant la revendication 7, caractérisé en ce que la seconde déformation servant à augmenter la section transversale est effectuée à une température (T₂; T₃) qui est inférieure à la température (T₁) de la première déformation.

9. Procédé suivant la revendication 7, caractérisé en ce que la seconde déformation servant à augmenter la section transversale est effectuée à une température (T₂; T₃) qui est supérieure à la température (T₁) de la première déformation.

10. Procédé suivant la revendication 7, caractérisé en ce que la réduction de section transversale de la première déformation et l'augmentation de section transversale de la seconde déformation s'annulent mutuellement, de sorte que le produit devient égal à 1 et qu'en fin de compte, la pièce présente la section transversale non modifiée de l'ébauche.

11. Procédé suivant la revendication 10, caractérisé en ce que la déformation constituée d'une réduction de section transversale et d'une augmentation de section transversale est précédée d'une réduction de section transversale par filage à la presse avec un rapport de réduction de 4 : 1 à 8 : 1 dans le domaine de températures (T₁) de 360 à 450°C.

12. Procédé suivant la revendication 5, caractérisé en ce que la seconde déformation est effectuée sous pression hydrostatique ou superposition d'une pression isostatique dans le sens d'un pressage par filage à la presse et combiné avec un pressage par compression isostatique à chaud.

13. Procédé suivant la revendication 5, caractérisé en ce que la première et la seconde déformation sont effectuées simultanément, mais en des endroits séparés dans une presse à filer qui est constituée de deux conteneurs (14; 19), d'une filière de presse intermédiaire (16) et de deux poinçons (15; 18), ces derniers effectuant des mouvements axiaux dans le même sens par rapport au centre de la filière de presse (16).

14. Procédé suivant l'une quelconque des revendications 5 à 13, caractérisé en ce que l'ébauche (2) en alliage d'aluminium élaboré par la métallurgie des poudres est précomprimée à froid et de manière isostatique et dégazée ou est précomprimée à froid et de manière isostatique, dégazée et à nouveau comprimée à froid ou à chaud.
